# EUROPÄISCHE PATENTSCHRIFT

(11) **EP 0 171 043 B1**
(45) Veröffentlichungstag und Bekanntmachung des Hinweises auf die Patenterteilung: **15.05.1991**
(21) Anmeldenummer: 85109735.2
(22) Anmeldetag: 02.08.1985
(51) Int. Cl.: C23C 22/58, C23C 22/08

(54) **Verfahren zur Passivierung von Blei- und bleihaltigen Oberflächen**
Passivating process for lead and lead-containing surfaces
Procédé de passivation de surfaces en plomb ou contenant du plomb

(30) Priorität: 10.08.1984 DE 3429532
(43) Veröffentlichungstag der Anmeldung: 12.02.1986
(73) Patentinhaber: Gerhard Collardin GmbH, D-5000 Köln (DE)
(72) Erfinder: Portz, Heinz, D-5064 Rösrath (DE); Opitz, Reinhard, D-5160 Düren (DE)
(74) Vertreter: Härle, Horst

(56) Entgegenhaltungen:
- EP-A- 0 034 040
- DE-A- 2 031 358
- FR-A- 2 274 706
- GB-A- 118 182
- US-A- 3 592 747
- Ullmann, Bd. 9, Seite 618
- Handbuch der Galvanotechnik, Band III, Seite 140

## Beschreibung

Die Erfindung betrifft ein Verfahren zur Passivierung von Blei- und bleihaltigen Oberflächen.

Zahlreiche wertvolle spezifische Eigenschaften, wie hohe Korrosionsbeständigkeit, gute Verarbeitbarkeit, Beständigkeit gegen thermische Wechselbeanspruchung, gute Dämmeigenschaften gegen Schall und hohe Beständigkeit gegen Chemikalien, haben zu einem weiten Anwendungsspektrum von Blei- und bleihaltigen Legierungen geführt. So werden bleihaltige Werkstoffe im Bauwesen, im chemischen Apparatebau, im Strahlenschutz, in der Automobiltechnik und in anderen Bereichen in zunehmendem Maße verwendet.

Einer der Gründe für die vielseitige Verwertbarkeit ist darin zu sehen, daß Blei- und bleihaltige Oberflächen bisher nicht gesondert gegen Korrosion geschützt werden mußten, da sich derartige Oberflächen an der Luft durch Ausbildung stabiler Überzüge aus Bleioxiden, alkalischen Bleicarbonaten, Bleisulfaten bzw. Bleisulfiden wechselnder Zusammensetzung selbst passivieren. Blei- und bleihaltige Oberflächen wurden bisher lediglich einer alkalischen Reinigung unterzogen, die ebenfalls zu einer für den Korrosionsschutz ausreichenden passivierten Oberfläche führte und eine ausreichende Grundlage für die Applikation weiterer Überzugsmittel, wie z.B. Lacke, abgab.

Die relativ hohe Toxizität von Blei und gewissen Bleiverbindungen hat jedoch zu der Forderung geführt, den Korrosionsschutz für Blei- und bleihaltige Oberflächen wesentlich zu verbessern. Die Hersteller von Werkteilen mit Oberflächen, die aus Blei oder bleihaltigen Legierungen bestehen, hatten in der Folge hohe Auflagen hinsichtlich des Korrosionsschutzes der von ihnen gelieferten Werkteile zu erfüllen.

Mit den gestiegenen Anforderungen an den Korrosionsschutz, die neue Techniken hinsichtlich der Passivierung von Blei- und bleihaltigen Oberflächen erforderlich machten stiegen auch die Anforderungen der Hersteller hinsichtlich der Lackhaftung auf Blei- und bleihaltigen Oberflächen. Die oben genannten Salze, die bei der Eigenpassivierung von Bleioberflächen an der Luft entstehen, sind in der Mehrzahl der Fälle nicht für eine langfristig ausreichende Haftung nachfolgend applizierter Überzugsmaterialien geeignet.

Die US-A-3 592 747 betrifft ein Verfahren zur Erzeugung von dekorativen, gegen Korrosion und Abrieb beständigen Schutzschichten auf Oberflächen, insbesondere Metalloberflächen. Bei diesem Verfahren wird zunächst auf der zu behandelnden Oberfläche ein lose-haftender, poröser Film ausgebildet. Nachfolgend bringt man auf diesen Film eine wäßrige Silicatlösung auf, trocknet diese und macht sie durch anschließendes Erhitzen unlöslich. Ein Beispiel dieser Patentschrift beschreibt die chemische Umwandlung einer Blei-Oberfläche. Hierbei wird die gereinigte Blei-Oberfläche für den Zeitraum von einer Minute bei 38 °C mit einer wäßrigen Lösung behandelt, die die folgende Zusammensetzung aufweist: 100 g Chromsäure, 60 ml einer 90 %igen Ameisensäure und 1000 ml Wasser. Der resultierende lose-haftende, poröse Film ist tief-gelb. Er wird anschließend mit einer wäßrigen Natriumsilicatlösung weiterbehandelt.

Der vorliegenden Erfindung lag demgegenüber die Aufgabe zugrunde, ein Verfahren zur Verfügung zu stellen, daß zu einer Passivierung von Oberflächen von Blei oder von Legierungen auf der Basis von Blei führt, wobei die erzeugte Passivierung einen hohen Schutz gegen Korrosion gewährleistet und die so behandelten Oberflächen für die nachfolgende Applikation von Lacken und anderen Beschichtungsmitteln optimal vorbereitet.

Die Erfindung betrifft dementsprechend ein Verfahren zur Passivierung von Oberflächen von Blei oder von Legierungen auf der Basis von Blei, bei welchem man die Oberflächen, gegebenenfalls nach einer entfettenden Reinigung, mit sauren, wäßrigen Lösungen, die Chrom-Ionen und Anionen einer organischen Carbonsäure enthalten, in Kontakt bringt,
dadurch gekennzeichnet, daß die sauren, wäßrigen Lösungen die folgende Zusammensetzung aufweisen:
a) 0,01 bis 10 g·1⁻¹ an Chrom(III)-Ionen in Form von Chrom(III)-ethanat, und
b) 0,001 bis 10 g·1⁻¹ an PO₄³⁻-Ionen in Form von Phosphorsäure.

Wenn im Zusammenhang mit der vorliegenden Erfindung von "Blei-Oberflächen" und "bleihaltigen Oberflächen" die Rede ist, so hat dies - insbesondere im Hinblick auf die vorstehende Definition "Oberflächen von Blei oder von Legierungen auf der Basis von Blei" - die folgende Bedeutung:

Unter "Blei-Oberflächen" werden im folgenden Oberflächen von Werkstücken verstanden, die zu 100 % aus Blei bestehen oder auch aus einem anderen Metall bestehen können, das mit einer elektrolytisch oder auf anderem Wege erzeugten Oberfläche aus metallischem Blei überzogen ist. Unter "bleihaltigen Oberflächen" werden im folgenden Oberflächen von Werkstücken verstanden, die zu 100 % aus einer binären oder auch höheren Legierung des Metalls Blei oder aus einem anderen Metall bestehen, das mit einer mehr oder weniger dünnen Oberfläche einer binären oder auch höheren bleihaltigen Mischung überzogen ist.

Für das Verfahren gemäß der vorliegenden Erfindung werden wäßrige Lösungen verwendet, die Chrom(III)-Ionen in einer Menge von 0,01 bis 10 g . 1 ⁻¹ , bevorzugt in einer Menge von 0,02 bis 5 g . 1⁻¹ Anwendungslösung, enthalten. In der praktischen Anwendung haben sich Lösungen besonders bewährt, deren Gehalt an Chrom(III)-Ionen im Bereich von 0,4 bis 3 g . 1⁻¹ Anwendungslösung liegt.

Erfindungsgemäß enthalten die Anwendungslösungen die Chrom(III)-Ionen in Form von Chrom(III)-ethanat (= Chrom(III)-acetat). Dieses Salz ist im Temperaturbereich des Verfahrens gut in Wasser löslich. Das Chrom(III)-ethanat ist im Sinne der Erfindung ferner dadurch von Vorteil, da das Anion als Puffer in den Anwendungslösungen wirkt und zudem einen Komplex mit dem Chrom(III)-Kation bildet, der eine zur Vermeidung von Umweltschäden der Passivierungslösung ausreichende Stabilität aufweist. Derartige Lösungen können dadurch erhalten werden, daß man Chrom(III)-Ionen in geeigneter Menge enthaltende feste oder flüssige Konzentrate in an sich bekannter Weise in Wasser löst.

Zur Herstellung der erfindungsgemäßen Behandlungslösungen kann Chrom(III)-ethanat in Analysequalität eingesetzt werden, was jedoch aufgrund der hohen Kosten als nicht vorteilhaft anzusehen ist. In der industriellen Anwendung wird technisches Chrom(III)-ethanat eingesetzt, dessen wäßrige Lösung in der Regel einen pH-Wert im Bereich von 3 bis 5 aufweist.

Die wäßrigen, Chrom(III)-Ionen enthaltenden Anwendungslösungen weisen vorzugsweise einen pH-Wert im Bereich von 2 bis 6, insbesondere im Bereich von 3,2 bis 4,2 auf. Dieser pH-Wert kann sich durch Auflösen des technischen Chrom(III)-ethanats in Wasser unmittelbar einstellen. Sollte der pH-Wert nach Lösen des verwendeten Chrom(III)-ethanats in Wasser außerhalb des pH-Bereiches von 2 bis 6 liegen, so wird er durch Zugabe von Phosphorsäure auf den gewünschten Wert eingestellt.

Den Lösungen zur Passivierung von Blei- und bleihaltigen Oberflächen wird erfindungsgemäß Phosphat zugesetzt. Dies geschieht in der Weise, daß man den Lösungen vor der Anwendung Phosphorsäure in einer Menge zusetzt, daß der Phosphatgehalt der Anwendungslösungen im Bereich von 0,001 bis 10 g . 1⁻¹, bevorzugt im Bereich von 0,01 bis 5 g . 1⁻¹ Phosphat-Ionen in der Anwendungslösung liegt.

Das erfindungsgemäße Verfahren zur Passivierung von Blei- und bleihaltigen Oberflächen mittels sauren, wäßrigen Lösungen arbeitet im Temperaturbereich von 20 bis 50°C, bevorzugt im Bereich von 25 bis 40°C. Behandlungszeiten von ungefähr 1 Minute sind ausreichend, um selbst bei diesen Temperaturen eine hervorragende Passivierung der Blei- und bleihaltigen Oberflächen zu erreichen.

In der Praxis wird das erfindungsgemäße Verfahren so durchgeführt, daß mit einer alkalischen wäßrigen Lösung bei 55 bis 65°C während 60 bis 180 Sekunden durch Spritzbehandlung gereinigte Blei- oder bleihaltige Oberflächen gemäß dem vorliegenden Verfahren mit einer sauren, wäßrigen Lösung im Temperaturbereich von 20 bis 40°C behandelt werden. Für die Behandlung der Blei- oder bleihaltigen Oberflächen sind Spritzverfahren, Tauchverfahren oder andere, dem Fachmann bekannte Verfahren der Auftragung, wie z.B. Spritztauchen oder Fluten, für die Passivierung geeignet. Die Behandlungszeit beträgt im Regelfall 1 Minute. Die derart passivierten Blei- oder bleihaltigen Oberflächen werden mit vollentsalztem Wasser gespült und anschließend mit Druckluft getrocknet. Danach wird gefunden, daß sich auf den Oberflächen eine sichtbare, gleichmäßige Passivierungsschicht ausgebildet hat.

Die entsprechend dem erfindungsgemäßen Verfahren passivierten Blei- oder bleihaltigen Oberflächen sind für eine anschließende Beschichtung mit Anstrichen, Lacken und dergleichen hervorragend geeignet. Insbesondere bieten die derart passivierten Bleioberflächen einen hervorragend geeigneten Grund für Polyurethanlacke, sind jedoch auch für andere Nachbehandlungsverfahren geeignet.

Die Erfindung wird durch die nachstehenden Beispiele näher erläutert.

### Beispiel 1

Es wurde eine Lösung hergestellt, die 2 g . 1⁻¹ technisches Chrom(III)-ethanat (entsprechend 0,4 g . 1⁻¹ Cr³⁺ und 0,1 g . 1⁻¹ Phosphorsäure (entsprechend 0,1 g . 1⁻¹ PO₄³⁻) enthielt. Die Lösung hatte einen pH-Wert von 3,9.

Verbleite Stahlbleche, die zuvor mit einer alkalischen Reinigungslösung bei 55°C während 60 sec. durch Spritzbehandlung gereinigt worden waren, wurden mit der vorgenannten Lösung 60 sec. bei 40°C im Spritzen behandelt. Anschließend wurde mit Wasser und vollentsalztem Wasser gespült und durch Aufblasen von Preßluft getrocknet.

Danach wurden die Bleche mit einem Polyurethanlack der Fa. Winkelmann beschichtet.

Anschließend wurden die Bleche mit einem Einzelschnitt nach DIN 53167 versehen und dem Salzsprühtest gemäß DIN 50021 während einer Zeitdauer von 240 h unterworfen. Die Auswertung nach DIN 53167 ergab eine Unterwanderung von <3 mm.

Die Beurteilung des Blasengrades nach DIN 53209 ergab m0/g0.

### Beispiel 2

Es wurde eine Lösung hergestellt, die 4 g . 1⁻¹ Chrom-(III)-ethanat (entsprechend 0,8 g . 1⁻¹ Cr³⁺) und 0,3 g . 1⁻¹ Phosphorsäure (entsprechend 0,3 g . 1⁻¹ PO₄³⁻) enthielt. Die Lösung hatte einen pH-Wert von 3,5.

Verbleite Kraftstoffbehälter industriemäßiger Ausführung, die zuvor mit einer alkalischen Reinigungslösung bei 65°C während 3 min durch Tauchbehandlung gereinigt worden waren, wurden mit der vorgenannten Lösung 2 min bei 22°C im Tauchen behandelt. Anschließend wurden die Behälter mit Wasser und vollentsalztem Wasser gespült und durch Aufblasen von Preßluft getrocknet.

Danach wurden die Behälter mit einem Polyurethanlack der Fa. Winkelmann beschichtet.

Anschließend wurden die Behälter mit einem Einzelschnitt nach DIN 53167 versehen und dem Salzsprühtest gemäß DIN 50021 während einer Zeitdauer von 240 h unterworfen. Die Auswertung nach DIN 53167 ergab eine Unterwanderung von <3 mm.

Die Beurteilung des Blasengrades nach DIN 53209 ergab m0/g0.

### Vergleichsbeispiel

Verbleite Stahlbleche wurden mit einer alkalischen Reinigungslösung bei 55°C während 60 sec. durch Spritzen gereinigt. Anschließend wurde mit Wasser und mit vollentsalztem Wasser gespült und durch Aufblasen von Preßluft getrocknet. Danach wurden die Bleche mit einem Polyurethanlack der Fa. Winkelmann beschichtet.

Anschließend wurden die verbleiten Stahlbleche mit einem Einzelschnitt nach DIN 53167 versehen und dem Salzsprühtest gemäß DIN 50021 während einer Zeitdauer von 240 h unterworfen. Die Auswertung nach DIN 53167 ergab eine Unterwanderung von >20 mm.

Die Beurteilung des Blasengrades nach DIN 53209 ergab m5/g5.

Das Vergleichsbeispiel veranschaulicht, daß das erfindungsgemäße Verfahren eine deutliche Verbesserung des Korrosionsschutzes erbringt.

## Patentansprüche

1. Verfahren zur Passivierung von Oberflächen von Blei oder von Legierungen auf der Basis von Blei, bei welchem man die Oberflächen, gegebenenfalls nach einer entfettenden Reinigung, mit sauren, wäßrigen Lösungen, die Chrom-Ionen und Anionen einer organischen Carbonsäure enthalten, in Kontakt bringt,
dadurch gekennzeichnet, daß die sauren, wäßrigen Lösungen die folgende Zusammensetzung aufweisen:
a) 0,01 bis 10 g·1⁻¹ an Chrom(III)-Ionen in Form von Chrom(III)-ethanat, und
b) 0,001 bis 10 g·1⁻¹ an PO₄³⁻-Ionen in Form von Phosphorsäure.

2. Verfahren nach Anspruch 1, dadurch gekennzeichnet, daß die Lösungen 0,02 bis 5 g·1⁻¹ an Chrom(III)-Ionen enthalten.

3. Verfahren nach Anspruch 1 oder 2, dadurch gekennzeichnet, daß die Lösungen einen pH-Wert im Bereich von 2 bis 6, vorzugsweise im Bereich von 3,2 bis 4,2, aufweisen.

4. Verfahren nach Ansprüchen 1 bis 3, dadurch gekennzeichnet, daß die Lösungen 0,01 bis 5 g·1⁻¹ an PO₄³⁻-Ionen enthalten.

5. Verfahren nach Ansprüchen 1 bis 4, dadurch gekennzeichnet, daß man die Oberflächen
a) mit einer alkalischen Reinigungslösung reinigt,
b) mit den sauren, wäßrigen Lösungen bei 20 bis 40 °C im Spritz- oder Tauchverfahren behandelt und anschließend
c) mit Wasser und vollentsalztem oder salzarmem Wasser spült und trocknet.

## Claims

1. A process for passivating surfaces of lead or alloys based on lead, in which the surfaces are contacted, optionally after a degreasing treatment, with acidic aqueous solutions containing chromium ions and anions of an organic carboxylic acid, characterized in that the acidic aqueous solutions have the following composition:
a) 0.01 to 10 g · 1⁻¹ chromium(III) ions in the form of chromium (III) ethanate,
b) 0.001 to 10 g · 1⁻¹ PO₄³⁻ ions in the form of phosphoric acid.

2. A process as claimed in claim 1, characterized in that the solutions contain 0.02 to 5 g · 1⁻¹ chromium(III) ions.

3. A process as claimed in claim 1 or 2, characterized in that the solutions have a pH value in the range from 2 to 6 and preferably in the range from 3.2 to 4.2.

4. A process as claimed in claims 1 to 3, characterized in that the solutions contain 0.01 to 5 g · 1⁻¹ PO₄³⁻ ions.

5. A process as claimed in claims 1 to 4, characterized in that the surfaces
a) are cleaned with an alkaline cleaning solution,
b) treated with the acidic aqueous solutions at 20 to 40°C by spraying or dipping and then
c) rinsed with water or deionized or low-salt water and dried.

## Revendications

1. Procédé de passivation de surfaces de plomb ou d'alliages à base de plomb, dans lequel on met, le cas échéant après un nettoyage dégraissant, les surfaces en contact avec des solutions aqueuses acides contenant des ions chrome et des anions d'un acide carboxylique organique,
caractérisé en ce que les solutions aqueuses acides présentent la composition suivante:
a) 0,01 à 10 g.1⁻¹ d'ions chrome (III) sous forme d'éthanoate de chrome (III),
b) 0.001 à 10 g.1⁻¹ d'ions PO₄³⁻ sous forme d'acide phosphorique.

2. Procédé selon la revendication 1, caractérisé en ce que les solutions contiennent de 0,02 à 5 g.1⁻¹ d'ions chrome (III).

3. Procédé selon la revendication 1 ou la revendication 2. caractérisé en ce que les solutions présentent un pH situé dans la fourchette de 2 à 6, de préférence dans la fourchette de 3,2 à 4,2.

4. Procédé selon les revendications 1 à 3, caractérisé en ce que les solutions contiennent de 0,01 à 5 g.1⁻¹ d'ions PO₄³⁻

5. Procédé selon les revendications 1 à 4, caractérisé en ce que:
a) on nettoie les surfaces au moyen d'une solution alcaline de nettoyage,
b) on traite les surfaces au moyen des solutions aqueuses acides dans l'intervalle de 20 à 40°C par un procédé d'aspersion ou d'immersion et qu'ensuite
c) on rince à l'eau et à l'eau totalement ou partiellement déminéralisée et on sèche.
